# EUROPÄISCHE PATENTSCHRIFT

(11) **EP 4 079 964 B1**
(45) Veröffentlichungstag und Bekanntmachung des Hinweises auf die Patenterteilung: **30.07.2025**
(21) Anmeldenummer: 21169546.5
(22) Anmeldetag: 21.04.2021
(51) Int. Cl.: D21H 19/18, D21H 19/40, D21H 19/46, D21H 19/48, D21H 19/54

(54) **VERFAHREN ZUR HERSTELLUNG EINES HEISSSIEGELFÄHIGEN PAPIERS**
METHOD FOR PRODUCING A HEAT-SEALABLE PAPER
PROCÉDÉ DE FABRICATION D'UN PAPIER POUVANT ÊTRE SCELLÉ À CHAUD

(43) Veröffentlichungstag der Anmeldung: 26.10.2022
(73) Patentinhaber: Drewsen Spezialpapiere GmbH & Co. KG, 29331 Lachendorf (DE)
(72) Erfinder: LEMITZ, Ralf, 29225 Celle (DE); STEUERNAGEL, Michael, 49082 Osnabrück (DE)
(74) Vertreter: Wittmann, Ernst-Ulrich

(56) Entgegenhaltungen:
- WO-A1-2007/093798
- WO-A1-2008/053205
- WO-A1-2017/024211
- WO-A1-2018/200783
- WO-A1-2019/043111
- US-A- 4 196 247
- US-A- 5 336 528
- US-A1- 2015 275 032

## Beschreibung

Die Erfindung betrifft ein Verfahren zur Herstellung eines heißsiegelfähigen Papiers bei dem ein Heißsiegelstrich, basierend auf einem heißsiegelfähigen Polymer auf eine Papierbahn aufgebracht wird und die Papierbahn im Anschluss auf den Auftrag des Heißsiegelstrichs aufgerollt wird. Die Erfindung betrifft insbesondere eine Heißsiegelstreichmasse, die bei der Herstellung des heißsiegelfähigen Papiers verwendet wird. Solche Heißsiegelstreichmassen enthalten, um einem Verkleben der Papierbahn mit sich selbst beim Aufrollen oder der anschließenden Lagerung zu vermeiden, ein Antiblockmittel. Bekannt sind als Antiblockmittel zum Beispiel plättchenförmiges Pigment auf Basis von Kaolin.

Heißsiegelfähige Verpackungspapiere sind geeignet für z.B. die Herstellung von Tütenverpackungen und Abfüllung von Trockenfüllgüter, wie beispielsweise Puddingpulver oder Vanillezucker, aber auch für die Verpackung von anderen Gebrauchsgegenständen, wie zum Beispiel Schrauben oder Nähutensilien.

Die Herstellung eines heißsiegelfähigen Papiers erfolgt beim aktuellen Stand der Technik durch ein 2-oder 3-Pass-Verfahren auf einer Papiermaschine, ggf. Streichmaschine und anschl. Folien-Laminier- oder Extrusions-Anlage. Bisherige Versuche, ein heißsiegelfähiges Papier in einem 1-Pass-Verfahren direkt auf einer Papiermaschine mit integriertem Strichauftragsaggregat herzustellen, sind an dem hierbei nur begrenzt möglichen Auftragsgewicht und der starken Verblockungsneigung der heißen Papierbahn in der Nachtrockenpartie und / oder Aufrollung gescheitert.

Die WO 2018/200783 A1 zeigt ein Verfahren zur Herstellung eines heißsiegelfähigen Papiers mit den Merkmalen des Oberbegriffs des Anspruchs 1. Weiterer Stand der Technik ist in der US 5 336 528 A, WO 2017/024211 A1 und US 4 196 247 A diskutiert.

Ziel dieser Erfindung ist die Entwicklung eines heißsiegelfähigen Papiers, das in einem 1-Pass-Verfahren (online Verfahren) auf einer Papiermaschine mit einem integrierten Strichauftragsaggregat (zum Beispiel einer Filmpresse) und einer konventionellen Papiertrocknung in der Nachtrockenpartie (zum Beispiel Air-Turn, IR-Strahler und dampfbeheizte Zylinder) hergestellt und ohne Verblocken bei 50°C bis 65 °C aufgerollt werden kann.

Diese Aufgabe wird mit einem Verfahren mit den Merkmalen des Anspruchs 1 gelöst. Erfindungsgemäß enthält der Heißsiegelstrich Wachs in disperser Phase wenigstens einer ersten Wachssorte, wobei der Schmelzpunkt der wenigstens einen ersten Wachssorte über der maximalen Trocknungstemperatur der aufzurollenden Papierbahn liegt. In einer weiteren Ausführungsform liegt die Schmelztemperatur der wenigstens einen Wachssorte über dem Schmelzpunkt des heißsiegelfähigen Polymers.

Die Erfindung schlägt als Antiblockmittel ein synthetisches beziehungsweise halbsynthetisches Wachs vor, welches in der Heißsiegelstreichmasse als disperse Phase vorliegt. Das Wachs der wenigstens einen ersten Wachssorte hat in der dispersen Phase weitgehend eine Kugelform mit einem Durchmesser von 1 - 6 µm. Die Zugabe wenigstens einer ersten Wachssorte in disperser Form reduziert die Klebrigkeit der Heißsiegelstreichmasse bei Temperaturen, die unter dem Schmelzpunkt des heißsiegelfähigen Polymers liegen. Die Ursache für dieses Phänomen sind noch nicht erforscht, aber eine Erklärung könnte darin liegen, dass beim Trockenprozess die Wachskugeln weitgehend ihre Form erhalten und eine fühlbar Abstandsschicht bilden, während das Polymer als Film auftrocknet und weitgehend zwischen den Wachskugeln verteilt ist. Auf diese Weise verhindern die Wachskugeln, dass der aufgetrocknete Polymerfilm beim Aufwickeln mit der darüber zum Liegen kommenden Papierbahn in direkten Kontakt kommt, und allenfalls punktförmigen Kontakt hat.

Mit bisherigen bekannten Heißsiegelstreichmassen musste die Temperatur des Papiers bei der Aufrollung stark begrenzt werden, damit bei der Aufwicklung der Papierrolle Ablagerungen auf den Trockenzylindern der Strichtrocknung, sowie ein Verblocken der Papierbahn nach der Aufrollung vermieden werden konnten. Mit der erfindungsgemäßen Heißsiegelstreichmasse kann die Aufwicklung im Bereich 50 °C bis 65°C erfolgen, ohne dass Verblockungen auftreten.

Ein weiterer Vorteil besteht zudem aber auch aus energetischer Sicht, weil bei der Herstellung des heißsiegelfähigen Papiers das Papier nicht wie üblich zwingend unter 50 Grad Celsius abgekühlt werden muss, bevor es aufgewickelt werden kann.

Erfindungsgemäß enthält das Wachs eine zweite Wachssorte deren Schmelzpunkt zwischen der maximalen Trocknungstemperatur der aufzurollenden Papierbahn und dem Schmelzpunkt der ersten Wachssorte liegt. Vorzugsweise ist der Schmelzpunt der zweiten Wachssorte zwischen der Schmelztemperatur des heißsiegelfähigen Polymers und dem Schmelzpunkt der ersten Wachssorte gewählt.

Es hat sich überraschenderweise gezeigt, dass eine Wachssorte, deren Schmelzpunkt nahe am Schmelzpunkt des heißsiegelfähigen Polymers liegt, die Heißsiegelfähigkeit der Streichmasse verbessert und gleichzeitig als Antiblockmittel wirken kann. Durch die Verbesserung der Heißsiegelfähigkeit der Streichmasse kann dann aber der Gewichtsanteil des heißsiegelfähigen Polymers in der Streichmasse verringert werden, so dass schon alleine durch die Reduzierung des Polymeranteils in der Streichmasse die Blockierungsneigung verringert wird. Durch die Zugabe der zweiten Wachssorte wird die verringerte Heißsiegelfähigkeit der Streichmasse aber weitgehend, idealerweise komplett kompensiert.

Erfindungsgemäß ist der Schmelzpunkt der ersten Wachssorte in einem Bereich zwischen 105 und 164 Grad Celsius und insbesondere zwischen 115 und 164 Grad Celsius bzw. zwischen 156 bis 164 Grad Celsius gewählt.

In einem weiteren Aspekt der Erfindung ist der Schmelzpunkt der zweiten Wachssorte in einem Bereich von 86 bis 164 Grad Celsius, vorzugsweise zwischen 100 bis 150 Grad Celsius, besonders bevorzugt zwischen 100 und 121 Grad Celsius und insbesondere zwischen 100 und 115 Grad Celsius bzw. bei 105 Grad Celsius gewählt.

Der Klarheit wegen soll festgestellt werden, dass die Zugabe nur der zweiten Wachssorte, also ohne die erste Wachssorte Verbesserungen im gleichen, größeren oder auch kleineren Umfang als die Zugabe der ersten Wachssorte führen kann. Besonders vorteilhafte Ergebnisse können jedoch durch eine aufeinander abgestimmte Dosierung von erster Wachssorte und zweiter Wachssorte erzielt werden.

Hierzu ist in einem weiteren Aspekt der Erfindung bezogen auf 100% Gewichtsanteil des heißsiegelfähigen Polymers der Gewichtsanteil der ersten Wachssorte bei alleiniger Verwendung der ersten Wachssorte im Wachsgemisch in einem Bereich von 2% bis 25% Gewichtsanteile, und bei der Verwendung der ersten und der zweiten Wachssorte im Wachsgemisch im Bereich von 2% bis 15% Gewichtsanteile, verzugsweise bei 5% Gewichtsanteil gewählt.

Die erfindungsgemäße Verwendung der Menge der ersten Wachssorte, beziehungsweise der zweiten Wachssorte, beziehungswiese eines Gemisches von erster und zweiter Wachssorte übersteigt die üblicherweise eingesetzte Menge von kleiner 1% für Papieranwendungen, bei welchen Wachse für andere Zwecke als die eines Antiblockmittels eingesetzt werden.

In einem weiteren Aspekt der Erfindung basiert die erste Wachssorte auf Ethylen Acrylsäure. Ethylen Acrylsäure Wachs ist ein synthetisches Wachs mit relativ niedriger Schmelztemperatur, das heißt einer Schmelztemperatur nahe an der Schmelztemperatur des heißsiegelfähigen Polymers. Es hat sich gezeigt, dass der Einsatz dieses Wachses zusätzlich zu der Wirkung als Antiblockmittel auch eine Verbesserung der Siegelkraft des Heißsiegelstrichs bewirkt.

In einem weiteren Aspekt der Erfindung wird der Heißsiegelstrich mit einer Flächenmasse in einem Bereich von 2g/m² bis 7g/m² als Einfachstrich auf die Papierbahn aufgetragen. Im Stand der Technik hingegen liegen die Strichaufträge des Heißsiegelstrichs in Höhe von größer 7 - 10 g/m². Durch diese relativ großen Strichaufträge wird im Stand der Technik ein Verblocken verstärkt. Eine geringere Auftragung von 2g/m² bis 7g/m² ist möglich weil sowohl der Anteil der üblichen Antiblockmittel reduziert werden kann als auch durch die Unterstützung der Heißsiegelfähigkeit, insbesondere durch eine Wachssorte mit einem Schmelzpunkt nahe der Schmelztemperatur des heißsiegelfähigen Polymers die Heißsiegelfähigkeit der Streichmasse soweit verbessert werden kann, dass sich auch der Anteil des heißsiegelfähigen Polymers verringert werden kann.

Die Menge des Strichauftrags kann auch in dem Fall reduziert werden, wenn als Rohpapier ein besonders dichtes Rohpapier durch hohe Mahlung und Einsatz eines Hydrophobierungsmittels als Substrat verwendet wird und der Strichauftrag dadurch besonders gut auf der Papieroberfläche bleibt.

Ein weiterer Aspekt der Erfindung besteht darin, dass der Gewichtsanteil der zweiten Wachssorte im Heißsiegelstrich bezogen auf 100% Gewichtsanteil des Polymers im Bereich 3% bis 10%, verzugsweise bei 6% liegt.

Ein weiterer Aspekt der Erfindung besteht darin, dass die zweite Wachssorte, beziehungsweise wenn nur eine Wachssorte Verwendung findet, die erste Wachssorte ein synthetisches Wachs ist, welches auf sekundären Fettsäure-Amid-Wachsen basiert. Geeignet für die zweite Wachssorte sind aber auch PE oder PP Wachse. Als synthetische Wachse haben diese Wachse einen relativen hohen Schmelzpunkt gegenüber dem Schmelzpunkt des heißsiegelfähigen Polymers.

Ein weiterer Aspekt der Erfindung besteht darin, dass der Heißsiegelstrich bezogen auf 100% Gewichtsanteil des heißsiegelfähigen Polymers zusätzlich 5% bis 40% Gewichtsanteile eines plättchenförmigen Pigments auf Basis von Kaolin enthält.

Ein weiterer Aspekt der Erfindung besteht darin, dass der Heißsiegelstrich bezogen auf 100% Gewichtsanteil des heißsiegelfähigen Polymers zusätzlich 0,1% bis 1% Volumenanteile Acrylat Copolymer enthält.

Ein weiterer Aspekt der Erfindung besteht darin, dass der Heißsiegelstrich bezogen auf 100% Gewichtsanteil des heißsiegelfähigen Polymers zusätzlich 0,01% bis 0,2% Volumenanteile Fettalkohole enthält.

Ein weiterer Aspekt der Erfindung besteht darin, dass das heißsiegelfähige Polymer wenigstens aus Polyolefin oder Polypropylenethylen-Acrylat Polymeren, oder Polyethylen Polymeren besteht.

Ein weiterer Aspekt der Erfindung besteht darin, dass auf der Gegenseite der Papierbahn ein Vorderseitenstrich mit einer Strichauftragsmenge zwischen 2g/m² und 8g/m² aufgetragen wird.

Ein weiterer Aspekt der Erfindung besteht darin, dass der Vorderseitenstrich 20 bis 80 Gewichtsprozente eines plättchenförmigen Pigments auf Basis von Kaolin und 80 bis 20 Gewichtsprozente modifizierte Stärke enthält. Abwandelungen des Vorderseitenstrichs können auch auf andere Eigenschaften, wie zum Beispiel die Verbesserung der Tiefdruckeigenschaften ausgerichtet sein.

Ein Herstellungsverfahren eines heißsiegelfähigen Papiers sieht die folgenden Verfahrensschritte vor: Herstellung eines Rohpapiers in einer Papiermaschine mit einer flächenbezogenen Masse (nach EN ISO 536) von 30g/m² bis 150 g/m²; direkter Auftrag eines Heißsiegelstriches entsprechend einem der vorangehend beschriebenen Verfahrensschritte; und Aufrollen der Papierbahn.

Eine erfindungsgemäße Heißsiegelstreichmasse ist im Anspruch 13 definiert.

Dabei soll der Temperaturunterschied zwischen dem Schmelzpunkt des synthetisches beziehungsweise halbsynthetisches Wachses und der maximalen Trocknungstemperatur der aufzurollenden Papierbahn in einem Bereich zwischen 1 und 60 Grad Celsius und insbesondere zwischen 5 und 30 Grad Celsius und insbesondere zwischen 5 und 15 Grad Celsius betragen.

Ein weiterer Aspekt der Heißsiegelstreichmasse besteht darin, dass der Schmelzpunkt der ersten Wachssorte in einem Bereich von 100 bis 110 Grad Celsius, vorzugsweise bei 105 Grad Celsius liegt.

Ein weiterer Aspekt der Erfindung besteht darin, dass die Heißsiegelstreichmasse bezogen auf 100% Gewichtsanteil des heißsiegelfähigen Polymers der Gewichtsanteil der zweiten Wachssorte im Bereich von 2% bis 15% Gewichtsanteile, verzugsweise bei 5% bis 6% Gewichtsanteil liegt.

Ein weiterer Aspekt der Erfindung besteht darin, dass die zweite Wachssorte auf Ethylen Acrylsäure basiert.

Ein weiterer Aspekt der Erfindung besteht darin, dass das in disperser Phase vorliegende Wachs der Heißsiegelstreichmasse eine zweite Wachssorte enthält, deren Gewichtsanteil bezogen auf 100% Gewichtsanteil des Polymers im Bereich 3% bis 10%, verzugsweise bei 6% liegt, wobei die zweite Wachssorte einen niedrigeren Schmelzpunkt aufweist als die erste Wachssorte, vorzugsweise einen Schmelzpunkt im Bereich von 100 Grad Celsius bis 110 Grad Celsius und wobei zweite Wachssorte auf sekundären Fettsäure-Amid-Wachsen basiert.

In einem weiteren Aspekt der Erfindung enthält die Heißsiegelstreichmasse 5% bis 40% Gewichtsanteile eines plättchenförmigen Pigments auf Basis von Kaolin; 0,1% bis 1% Volumenanteile Acrylat Copolymer; 0,01% bis 0,2% Volumenanteile Fettalkohole; das heißsiegelfähige Polymer besteht wenigstens aus Polyolefin oder Polypropylenethylen-Acrylat Polymeren, oder Polyethylen Polymeren.

Ein weiterer Aspekt der Erfindung umfasst auch die Anordnung zur Herstellung einer heißsiegelfähigen Papierbahn umfassend eine Papiermaschine zur Herstellung einer Rohpapierbahn, eine Streichvorrichtung zum Auftrag einer Heißsiegelstreichmasse nach einem der vorstehenden Strichzusammensetzungen, eine Streichvorrichtung zum Auftrag einer Gegenseitenstreichmasse, einer Trocknungsvorrichtung und einen Aufroller zum Aufwickeln der Papierbahn.

Die Erfindung wird nun anhand von Beispielen und der Figur 1 beschrieben. Die einzige Figur 1 zeigt die Herstellungsschritte zur Herstellung eines Papiers mit einem Heißsiegelstrich.

Ausgangspunkt, beziehungsweise Verfahrensschritt 1 ist die Herstellung eines Rohpapiers in einer Papiermaschine mit einer flächenbezogenen Masse (nach EN ISO 536) zwischen 30 g/m² und 150 g/m². Um mit einem möglichst geringen Auftrag an heißsiegelfähigem Strich die geforderten hohen Siegelkräfte und -Qualitäten erreichen zu können, ist prinzipiell die Herstellung eines dichten Rohpapiers mit einem hoch ausgemahlenen Zellstoff von Vorteil. Der gemahlene Zellstoff weist dabei vorzugsweise Mahlgrade von 40 - 65 Grad Schopper Riegler (nach EN ISO 5267-1/2) auf. Das Rohpapier weist vorzugsweise eine Zellstoff-Zusammensetzung auf von gebleichten Zellstoffe in Anteilen Langfaser 10 %- 80 % und Kurzfaser 20 % bis 90 %. Gegebenenfalls ist das Rohpapier behandelt mit einem Nassfestmittel, wie beispielsweise Polyamidoamin-Epichlorhydrin Harz, bei einer Einsatzmenge zwischen größer 0 L/ t und 18 L/t.

In einem weiteren Verfahrensschritt 2 wird daran anschließend ein Heißsiegelstrichs mit einer Filmpresse auf einer Seite des Rohpapiers als Einfachstrich mit vorzugsweise einem Flächengewicht von 2 g/m² - 7 g/m² direkt aufgetragen und anschließend getrocknet. Hierbei ergänzen sich die Eigenschaften der hochwertigen Papiermasse mit der erfinderischen Zusammensetzung des Heißsiegelstrichs weswegen der aufgetragene Heißsiegelstrich mit 2 g/m² bis 7 g/m² deutlich weniger als die üblicherweise aufgetragenen Striche mit 10g/ m² betragen kann, was zusätzlich dazu beiträgt, ein Verblocken der aufgewickelten Papierbahn zu verhindern.

Der heißsiegelfähige Strich wird einseitig aufgetragen und weist folgende prinzipielle Streichmassenbestandteile auf: einen heißsiegelfähiger Binder wie zum Beispiel modifzierte Stärke oder synthetischer Binder auf Basis Styrolbutadien oder Polyacrylat; ein Pigment, vorzugsweise plättchenförmig, zum Beispiel Kaolin; Mischung aus synthetischen und halbsynthetischen Wachsen; gegebenenfalls Gleitmittel, zum Beispiel auf Basis Calciumstearat oder PE, wodurch die Bedruckbarkeit verbessert wird, gegebenenfalls ein Rheologie-Hilfsmittel und gegebenenfalls ein Entschäumer. Die folgende Tabelle gibt die Gewichtsanteile der einzelnen Bestandteile der Rezeptur als absolut trocken für ein Ausführungsbeispiel an:

**Tabelle 1**

| Funktion | Chemische Grundlage | Schmelzpunkt Grad Celsius | Gewichtsanteil absolut trocken |
|---|---|---|---|
| heißsiegelfähiges Polymer | Polyolefine, | 85 | 100 |
| Erste Wachssorte als Antiblockmittel | Wachs auf Basis sekundärer Fettsäure-Amid-Wachse, sogenannte Ethylenbistereamid-Wachse | 140 - 150 | 3 - 6 - 10 |
| Zweite Wachssorte als Antiblockmittel zur Verbesserung der Heißsiegelfähigkeit | Synthetisches Wachs auf Basis von Ethylen Acrylsäure | 105 | 2 - 5 - 15 |
| Antiblockmittel | Plättchenförmigen Pigments auf Basis von Kaolin | - | 5 - 40 |
| Einstellung Rheologie | Acrylat Copolymer | - | 0,1 - 1,0 |
| Entschäumer | Fettalkohole | - | 0,01 - 0,2 |

In einem nächsten Verfahrenschritt 3 wird direkt ein pigmentierten Strichs auf der Gegenseite zum Curl-Ausgleich und Einstellen weiterer geforderter Papier-Eigenschaft, wie z.B. Erreichung einer Barriere gegen Fette und Mineralöle und/ oder Erreichung einer Bedruckbarkeit mit Tiefdruck / Flexodruckfarben aufgetragen. Die Strichauftragsmengen für diesen Rückseitenstrich betragen 0,8 g/m² bis 8 g/m².

**Tabelle 2**

| Funktion | Chemische Grundlage | Schmelzpunkt Grad Celsius | Gewichtsanteil absolut trocken |
|---|---|---|---|
| Pigment | Plättchenförmigen Pigments auf Basis von Kaolin | - | 20 - 80 |
| Binder | Modifizierte Stärke | - | 80 - 20 |

Der Hauptvorteil der vorgeschlagenen Zusammensetzung des Heißsiegelstrichs liegt darin dass das heißsiegelfähige Papier in einem einzigen Arbeitsgang hergestellt werden kann weil die die Gefahr einer Verblockung beim Aufwickeln des heißsiegelfähigen Papiers erheblich reduziert ist.

Es ist natürlich möglich diese letzten beiden Verfahrensschritte auch in umgekehrter Reihenfolge auszuführen, also zuerst der Auftrag des Rückseitenstriches und danach der Auftrag des Heißsiegelstrichs. Als nächster Verfahrensschritt 4 erfolgt das Aufrollen der Papierbahn vorzugsweise in einem Temperaturbereich von 50 °C bis 65°C.

Das auf diese Weise hergestellte heißsiegelfähige Papier weist eine gute Heißsiegelfähigkeit auf. Durch Auswahl eines geeigneten Binders kann das heißsiegelfähige Papier auch auf eine gute Recycling Fähigkeit ausgerichtet werden, so dass ein Wiedereinsatz im Altpapierkreislauf gegeben ist. Mit der Rückseitenbeschichtung können "Sondereigenschaften", wie z.B. Barriere gegen Fette / Mineralöle oder Bedruckbarkeit mit Tiefdruck / Flexodruck erzielt werden.

Mit dem beschriebenen Verfahren können die folgenden Siegelkräfte bei einem Siegelnahtabzugstest erzielt werden:

**Tabelle 3**

| Siegelnahtabzugstest | | |
|---|---|---|
| Siegeltemperatur °C | Hottack N/45mm | Coldtack N/45mm |
| 90 | 14,0 | 13,8 |
| 100 | 14,6 | 13,4 |
| 110 | 14,4 | 13,6 |
| 120 | 11,7 | 14,2 |
| 130 | 7,6 | 14.3 |
| 140 | 2,1 | 12,2 |

Coldtack, also ein Kaltabzugstest und Hottack, ein Heißabzugstest sind bekannte Verfahren zur Messung der Klebekräfte. Tabelle 3 zeigt dass die Anzugskräfte bei Hottack bei einer Siegeltemperatur zwischen 90°C und 110°C höher liegen als bei Coldtack, darüber aber dann schnell abfallen. Bei Coldtack liegen die maximal erreichbaren Anzugskräfte etwas geringer als bei Hottack, bleiben aber in einem Temperaturbereich von 90°C bis 130°C weitgehend konstant, mit einem Maximum bei etwa 130°C. Hohe Abzugskräfte bei Hottack ermöglichen eine schnelle Verarbeitung der Siegelnaht, zum Beispiel bei der Beutelherstellung und der Beutelverpackung.

Bei einem nach dem beschriebenen Herstellungsverfahren eines heißsiegelfähiges Papier mit 50 g/m² mit einseitigen Heißsiegelstrich und einseitigen Strich für Bedruckung sowie Barriere wurden die folgenden Papiereigenschaften gemessen:

**Tabelle 4**

| **Prüfparameter** | Wert | |
|---|---|---|
| Flächengewicht (EN ISO 536) | 50,00 | g/m² |
| Dicke (EN 20534) | 53,40 | µm |
| Wassergehalt absolut (DIN EN 20 287) | 6,08 | % |
| Glätte Bekk OS (ISO 5627) | 100,40 | s |
| Glätte Bekk SS (ISO 5627) | 90,40 | s |
| Porosität nach Bendtsen (ISO 5636-3) (150WG) | 0,0 | ml/Min |
| Cobb-Wasser 60 OS (EN 20535) | 13,90 | g/m² |
| Cobb-Wasser 60 SS (EN 20535) | 25,23 | g/m² |
| Cobb-Unger 120 OS | 2,08 | g/m² |
| Cobb-Unger 120 SS | 1,00 | g/m² |
| Leimung | 14,00 | Min |
| Leimungsfaktor | 2,10 | |
| Asche (ISO 1762) | 2,70 | % |
| Berstdruck Mullen (ISO 2758) | 297,50 | kPa |
| Bruchkraft längs (EN ISO 1925 2/3) | 67,70 | N/15mm |
| Bruchkraft quer (EN ISO 1925 2/3) | 38,05 | N/15mm |
| Steifigkeit nach Taber längs | 0,74 | pcm |
| Steifigkeit nach Taber quer | 0,42 | pcm |
| Weisse mit UV auf OS (ISO 2470) | 82,86 | |
| Farbort auf OS L* (ISO 5631-1/2) | 95,78 | |
| Farbort auf OS a*(ISO 5631-1/2) | -0,04 | |
| Farbort auf OS b*(ISO 5631-1/2) | 5,32 | |
| Fett DIN Stufe OS | 0,0 | Stufe |
| Fett DIN Stufe SS | 4,0 | Stufe |

Im Folgenden werden nun Beispiele für eine Laborausarbeitung zur Darstellung der Reduzierung der Klebrigkeit von heißsiegelfähigen Polymeren mit Zugabe von Wachsen angegeben. Als Grundlage wurde ein Rohpapiermuster von der Papiermaschine mit 50 g/m² , aschefrei verwendet, welches mit gebleichtem Markenzellstoff aus 2/3 Langfaser und 1/3 Kurzfaser, mit Dosierung Naßfestmittel auf Basis Polyaminamidepichlorhydrin-Harz. Blätter der Größe DIN A4 wurden mit Handrakel im Labor einseitig mit verschiedenen Rezepturen beschichtet. Die verwendeten heißsiegelfähigen Polymere sind in der folgenden Tabelle aufgelistet. Bei den heißsiegelfähigen Polymeren handelt es sich um handelsübliche wässrige Dispersionen mit unterschiedlichen Feststoffgehalten.

**Tabelle 5**

| | Verwendetes Heißsiegelpolymer | | |
|---|---|---|---|
| Chemie | Polyolefin | Polyethylenacrylat | Polyethylenvinylacetat |
| Handelsform | wässrige Polyolefin-Dispersion | wässrige Polyethylenacrylat-Dispersion | wässrige Polyethylenvinylacetat -Dispersion |
| Feststoffgehalt (FG) % Handelsware | 56 | 30 | 50 |
| pH Wert der Handelsware | 9,9 | 9,5 | 4-5 |

Die für diese Erfindung eingesetzten Wachse zur Vermeidung von Ablagerungen in der Trocknung der Papiermaschine und Vermeidung von Verblocken der Papierbahn nach Aufrollung am Tambour ohne vorherige Abkühlung der Papierbahn sind in Tabelle 6 dargestellt.

**Tabelle 6**

| | Verwendete Wachse zur Vermeidung von Ablagerungen in der Strichtrocknung und Vermeidung von Verblockung im Tambour nach Aufrollung | | | |
|---|---|---|---|---|
| Chemie | Halbsynthetisches Wachs, Amidwachs auf Basis Ethylenbistearamide | Synthetisches Wachs, Polyethylen - Wachs | Synthetisches Wachs, Polypropylen -Wachs | Pflanzliches Wachs, Sojawach s |
| Schmelzpunkt °C | 140-150 | 115-121 | 156-164 | 68 |
| Partikelgröße durchschnittlic h µm | 5 | 4 | 6 | 1 |
| Ladung | nichtionisch | nichtionisch | nichtionisch | anionisch |

Die verschiedenen Rezepturen sind in den folgenden Tabellen 7, 8 und 9 aufgeführt. Die Teile beziehen sich auf Trockensubstanz der jeweiligen Streichfarben Komponente.

Zunächst zeigt Tabelle 7 Rezepturen V1-0, V1-1, V1-2, V1-3, und V1-4 mit Polyolefin als Heißsiegelpolymer

**Tabelle 7**

| Rezeptur Bestandteil | | V1-0 | V1-1 | V1-2 | V1-3 | V1-4 |
|---|---|---|---|---|---|---|
| Heißsiegelpolymer | Type | **Polyolefin** | | | | |
| Heißsiegelpolymer | Teile | 100 | 100 | 100 | 100 | 100 |
| Kaolin | Teile | 0 | 25 | 25 | 25 | 25 |
| Copolymer Wachs | Teile | 0 | 20 | 20 | 20 | 20 |
| Amidwachs | Teile | 0 | 20 | 0 | 0 | 0 |
| PE Wachs | Teile | 0 | 0 | 20 | 0 | 0 |
| PP Wachs | Teile | 0 | 0 | 0 | 20 | 0 |
| Sojawachs | Teile | 0 | 0 | 0 | 0 | 20 |

Unten stehende Tabelle 8 zeigt Rezepturen V2-0, V2-1, V2-2, V23, und V2-4 mit Polyethylenacrylat als Heißsiegelpolymer

**Tabelle 8**

| Rezeptur Bestandteil | | V2-0 | V2-1 | V2-2 | V2-3 | V2-4 |
|---|---|---|---|---|---|---|
| Heißsiegelpolymer | Type | **Polyethylenacrylat** | | | | |
| Heißsiegelpolymer | Teile | 100 | 100 | 100 | 100 | 100 |
| Kaolin | Teile | 0 | 25 | 25 | 25 | 25 |
| Copolymer Wachs | Teile | 0 | 20 | 20 | 20 | 20 |
| Amidwachs | Teile | 0 | 20 | 0 | 0 | 0 |
| PE Wachs | Teile | 0 | 0 | 20 | 0 | 0 |
| PP Wachs | Teile | 0 | 0 | 0 | 20 | 0 |
| Sojawachs | Teile | 0 | 0 | 0 | 0 | 20 |

Tabelle 9 zeigt Rezepturen V3-0, V3-1, V3-2 und V3-3 mit Polyolethylenvinylacetat als Heißsiegelpolymer. Da weder Copolymerwachs noch Sojawachs mit Polyolethylenvinylacetat verträglich ist, wurden die Anteile der anderen Wachse gegenüber der vorangehenden Rezepturen erhöht.

**Tabelle 9**

| Rezeptur Bestandteil | | V3-0 | V3-1 | V3-2 | V3-3 |
|---|---|---|---|---|---|
| Heißsiegelpolymer | Type | **Polyolethylenvinylacetat** | | | |
| Heißsiegelpolymer | Teile | 100 | 100 | 100 | 100 |
| Kaolin | Teile | 0 | 25 | 25 | 25 |
| Copolymer Wachs | Teile | 0 | 0 | 0 | 0 |
| Amidwachs | Teile | 0 | 25 | 0 | 0 |
| PE Wachs | Teile | 0 | 0 | 25 | 0 |
| PP Wachs | Teile | 0 | 0 | 0 | 25 |
| Sojawachs | Teile | - | - | - | - |

Die Auftragsgewichte wurden so eingestellt, dass die Laborblätter ohne Wachs und Pigmente die gleichen Auftragsgewichte von heißsiegelfähigen Polymer aufwiesen wie die Laborblätter mit Wachs und Pigmenten. Die Laborblätter mit Wachs und Pigmenten hatten deshalb in der Summe ein höheres Auftragsgewicht. Anschließend wurden die beschichteten Laborblätter auf die Eigenschaft der Klebrigkeit und der Heißsiegelfähigkeit untersucht. Dabei wurden zwei Teste zur Bewertung der Klebrigkeit angewendet. Bei dem ersten Test wird die Klebrigkeit der Papieroberfläche durch manuelle Fühlsensorik mit den Fingern bewertet. Die Laborblätter wurden unmittelbar nach der Trocknung der Beschichtung im warmen Zustand auf die Klebrigkeit bewertet nach einem Notensystem. Je höher die Note, desto klebriger die beschichtete Oberfläche. Es wurde die folgende Notenskala verwendet: 10 = stark klebrig ; 8 = deutlich klebrig; 6 = fühlbare Klebrigkeit ; 4 = Klebrigkeit nicht mehr fühlbar; 2 = eindeutig nicht klebrig

Bei einem von der Anmelderin entwickelten Test, nachfolgend als Klebkrafttest bezeichnet wird die Rutschkraft der beschichteten Seite eines Laborblattes auf einer heißen Platte bestimmt. Das Laborblatt wird hierbei mit der beschichteten Seite auf die heiße Platte gelegt. Auf die Oberseite des Laborblattes wird ein Gewicht von 1 kg mit den Abmaßen 5 cm x 5 cm x 5 cm gelegt, so dass hierdurch ein Druck 0,4 N/cm² auf das Laborblatt ausgeübt wird. Mit einem Klebestreifen wird dann ein Federkraftmeßgerät am Laborblatt befestigt. Anschließend wird das Laborblatt mit gleichmäßiger Geschwindigkeit (0,3 m/min) an dem Federkraftmeßgerät manuell über die 60°C heiße Platte gezogen. Die Rutschkraft kann daher direkt am Federkraftmeßgerät bestimmt werden. Je höher die gemessene Kraft, desto klebriger ist die Papieroberfläche.

Zusätzlich wurde die Glätte mit der Glätte Bestimmung nach Bekk bestimmt. Mit einem Glättemessgerät wurde die Glätte der Laborblätter auf der beschichteten Seite gemessen.

Die Eigenschaft der Heißsiegelfähigkeit wurde ebenfalls durch einen von der Anmelderin entwickelten Test bestimmt, bei dem die Laborblätter mittels eines Handschweißgerätes versiegelt werden. Die Heißsiegelkraft der Siegelnaht wurde mit einem Festigkeitstest ermittelt, bei dem die Kraft für das Auseinanderziehen der Papierstreifen an der Siegelnaht durch ein Festigkeitsprüfgerät bestimmt wurde. Die Erzeugung der Siegelnaht auf den Laborblättern erfolgte mit einem Handschweißgerät der Fa. Kopp SZ IG, bei der die Verschweißung der Laborblätter von beschichteter Seite gegen beschichtete Seite durch manuelles Zusammenpressen der Schweißzange bei 135 °C und 5 Sekunden erfolgte. Anschließend wurde die Heißsiegelkraft mit einem Festigkeitsprüfgerät FPG 7/ 18 der Fa. Kögel bestimmt. Dabei wurden die Papierstreifen in das Zugprüfgerät eingespannt und die Kraft gemessen, die benötigt wurde die Papierstreifen an ihrer Siegelnaht auseinander zu ziehen.

Die Ergebnisse der Laboruntersuchung sind in den unten abgebildeten Tabellen 10, 11 und 12 dargestellt. Die Ergebnisse der Tabelle 10 korrespondieren dabei mit den in Tabelle 7 dargestellten Rezepturen, die Ergebnisse der Tabelle 11 korrespondieren dabei mit den in Tabelle 8 dargestellten Rezepturen und die Ergebnisse der Tabelle 12 korrespondieren dabei mit den in Tabelle 9 dargestellten Rezepturen.

**Tabelle 10**

| | | V1-0 | V1-1 | V1-2 | V1-3 | V1-4 |
|---|---|---|---|---|---|---|
| Heißsiegelpolymer | Type | **Polyolefin** | | | | |
| Strichauftrag | g/m² | 6 | 8 | 8 | 8 | 8 |
| Glätte nach Bekk | s | 35 ±10 | 20 ±10 | 20 ±5 | 20 ±5 | 25 ±10 |
| Sensorische Klebrigkeit | Note | 8 | 2 | 3 | 3 | 3 |
| Klebekrafttest | N | 8 | 3 | 5 | 5 | 5 |
| Heißsiegelkraft | N/15mm | 3,1 | 2,8 | 2,8 | 3,0 | 3,0 |

**Tabelle 11**

| | | V2-0 | V2-1 | V2-2 | V2-3 | V2-4 |
|---|---|---|---|---|---|---|
| Heißsiegelpolymer | Type | **Polyethylenacrylat** | | | | |
| Strichauftrag | g/m² | 4 | 6 | 6 | 6 | 6 |
| Glätte nach Bekk | s | 30 ±5 | 15 ±5 | 20 ±5 | 15 ±5 | 20 ±5 |
| Sensorische Klebrigkeit | Note | 6 | 2 | 3 | 3 | 2 |
| Klebekrafttest | N | 6 | 3 | 4 | 4 | 3 |
| Heißsiegelkraft | N/15mm | 3,0 | 2,8 | 3,0 | 3,2 | 2,6 |

**Tabelle 12**

| | | V3-0 | V3-1 | V3-2 | V3-3 |
|---|---|---|---|---|---|
| Heißsiegelpolymer | Type | **Polyolethylenvinylacetat** | 8 | 8 | 8 |
| Glätte nach Bekk | s | 30 ±5 | 25 ±5 | 20 ±5 | 15 ±5 |
| Sensorische Klebrigkeit | Note | 10 | 2 | 3 | 3 |
| Klebekrafttest | N | 12 | 3 | 4 | 4 |
| Heißsiegelkraft | N/15mm | 3,0 | 2,9 | 3,1 | 2,9 |

### Bewertung der Ergebnisse:

Die aufgetragenen heißsiegelfähigen Polymere zeigten ohne Zugabe von Wachs / Pigmenten eine klebrige Oberfläche, die erwartungsgemäß zu Problemen bei einer Dosierung in einer Papiermaschine mit integrierter Filmpresse und anschließender Kontakttrocknung auf heißen Zylindern führt.

Ohne Zugabe von Wachs / Pigmenten in der Beschichtung sind in der anschließenden Aufrollung der Papierbahn ohne vorherige Abkühlung der Papierbahn Verklebungen bzw. Verblocken in der Papierrolle zu beobachten.

Durch die erfindungsgemäße Zugabe von Wachsen und Pigmenten in den Rezepturen mit heißsiegelfähigen Polymeren konnte eine signifikante Reduzierung der Klebrigkeit an Hand von Laborblättern ermittelt werden. Insbesondere der Klebrigkeit Test zeigte eine deutliche Abnahme der Klebrigkeit auf Noten von Noten 6-10 ohne Wachs/ ohne Pigmente auf Noten von 2-3 mit Wachs/ mit Pigmente. Des Weiteren zeigte der Klebkrafttest eine Abnahme der Klebrigkeit durch eine Reduzierung der Rutschkraft auf Werte von 3-5 N im Vergleich zu Werten ohne Wachs / ohne Pigmente von 6-12 N. Wie die Werte für die ermittelten Heißsiegelkräfte zeigen, können die Heißsiegelkräfte trotz der zugegebenen Wachse weitgehend erhalten werden.

Überraschender Weise konnten auch an Hand der Glätte-Bestimmung nach Bekk Unterschiede in den Beschichtungen gefunden werden. Die Ergebnisse zeigen einen Trend bei den Glätte Werten. Die Laborblätter ohne Wachs/ ohne Pigmente zeigten eine höhere Glätte als die Laborblätter mit Wachs/ mit Pigmenten. Eine Interpretation der Glätte für die Klebrigkeit besteht darin, je höher die Glätte, desto stärker wird die Papieroberfläche abgedichtet. Dies resultiert in einem höheren Luftwiderstand auf der Papieroberfläche und ist je höher ein Indiz für eine höhere Klebrigkeit der Papieroberfläche. Diese Werte im Hinblick auf Reduzierung der Klebrigkeit lassen die berechtigte Erwartung zu, dass die in der Papiermaschine aufgetragene Beschichtung auf der Papierbahn sich ohne Ablagerung auf Trockenzylinder und ohne Verblockung der aufgerollten Papierbahn produzieren lassen.

Als Ausnahme wird jedoch das Sojawachs betrachtet, dass auf Grund seines niedrigen Schmelzpunktes auf den heißen Trockenzylinder ein Vermeiden von Ablagerungen im Zusammenspiel mit den heißsiegelfähigen Polymeren nicht ermöglicht. Deshalb werden die halbsynthetischen und synthetischen Wachsen der erfindungsgemäßen Einstellung zur Vermeidung von Ablagerungen und Verblockungen der Papierrolle als geeigneter betrachtet.

Die Eigenschaft einer Heißsiegelfähigkeit wurde durch die Zugabe von Wachsen und Pigmenten nicht negativ beeinflusst. Es konnte eine sehr gute Heißsiegelfähigkeit an den Laborblättern gemessen werden. Die durchgeführte Studie kommt daher zu dem Ergebnis, dass mit der erfindungsgemäßen Zugabe von halbsynthetischen und synthetischen Wachsen mit hohem Schmelzpunkt zu einer Rezeptur mit heißsiegelfähigen Polymeren eine Vermeidung von Ablagerungen auf den Trockenzylinder der Strichtrocknung sowie eine Vermeidung von Verblocken der Papierbahn nach der Aufrollung bei höheren Temperaturen im Bereich 50 °C bis 60°C zu erzielen ist und dabei ein heißsiegelfähiges Papier mit guten Heißsiegeleigenschaften erzeugt werden kann.

## Patentansprüche

1. Verfahren zur Herstellung eines heißsiegelfähigen Papiers bei dem ein Heißsiegelstrich, basierend auf einem heißsiegelfähigen Polymer, auf eine Papierbahn aufgebracht wird und die Papierbahn im Anschluss auf den Auftrag des Heißsiegelstrichs aufgerollt wird, wobei
der Heißsiegelstrich in disperser Phase Wachs einer ersten Wachssorte enthält, **dadurch gekennzeichnet, dass**
der Schmelzpunkt der ersten Wachssorte über der maximalen Trocknungstemperatur der aufzurollenden Papierbahn und zwischen 105 und 164 Grad Celsius liegt, und
das Wachs eine zweite Wachssorte enthält, deren Schmelzpunkt zwischen der maximalen Trocknungstemperatur der aufzurollenden Papierbahn und dem Schmelzpunkt der ersten Wachssorte gewählt ist.

2. Verfahren nach Anspruch 1, wobei der Schmelzpunkt der zweiten Wachssorte zwischen der Schmelztemperatur des heißsiegelfähigen Polymers und dem Schmelzpunkt der ersten Wachssorte gewählt ist.

3. Verfahren nach einem der Ansprüche 1 oder 2, wobei der Schmelzpunkt der zweiten Wachssorte in einem Bereich von 86 bis 164 Grad Celsius gewählt ist.

4. Verfahren nach einem der Ansprüche 1 bis 3, wobei bezogen auf 100% Gewichtsanteil des heißsiegelfähigen Polymers die Gewichtsanteile der ersten Wachssorte bei alleiniger Verwendung der ersten Wachssorte in einem Bereich von 2% bis 25% Gewichtsanteile, und bei der Verwendung der ersten und der zweiten Wachssorte im Bereich von 2% bis 15% Gewichtsanteile gewählt ist.

5. Verfahren nach einem der Ansprüche 2 bis 4, wobei der Gewichtsanteil der zweiten Wachssorte bezogen auf 100 % Gewichtsanteil des Polymers im Bereich 3 % bis 10 % gewählt ist.

6. Verfahren nach einem der vorangegangenen Ansprüche, wobei als erste oder zweite Wachssorte ein Wachs basierend auf Ethylen Acrylsäure oder sekundären Fettsäure-Amid-Wachsen gewählt ist.

7. Verfahren nach einem der vorangegangenen Ansprüche, wobei der Heißsiegelstrich bezogen auf 100 % Gewichtsanteil des heißsiegelfähigen Polymers zusätzlich 5 % bis 40 % Gewichtsanteile eines plättchenförmigen Pigments auf Basis von Kaolin enthält.

8. Verfahren nach einem der vorangegangenen Ansprüche, wobei der Heißsiegelstrich bezogen auf 100 % Gewichtsanteil des heißsiegelfähigen Polymers zusätzlich 0,1 % bis 1 % Gewichtsanteile Acrylat Copolymer enthält und / oder der Heißsiegelstrich bezogen auf 100 % Gewichtsanteil des heißsiegelfähigen Polymers zusätzlich 0,01 % bis 0,2 % Volumenanteile Fettalkohole enthält.

9. Verfahren nach einem der vorangegangenen Ansprüche, wobei das heißsiegelfähige Polymer wenigstens aus Polyolefin oder Polypropylenethylen-Acrylat Polymeren, oder Polyethylen Polymeren besteht.

10. Verfahren nach einem der vorangegangenen Ansprüche, wobei ein Vorderseitenstrich 20 bis 80 Gewichtsprozente eines plättchenförmigen Pigments auf Basis von Kaolin und 80 bis 20 Gewichtsprozente modifizierte Stärke enthält.

11. Verfahren nach einem der vorangegangenen Ansprüche, wobei die maximalen Trocknungstemperatur der aufzurollenden Papierbahn zwischen 80 und 100 Grad Celsius liegt.

12. Herstellungsverfahren eines heißsiegelfähigen Papiers mit den Verfahrensschritten:
• Herstellung eines Rohpapiers in einer Papiermaschine mit einer flächenbezogenen Masse von 30 g/m² bis 150 g/m²;
• Direkter Auftrag eines Heißsiegelstriches entsprechend einem der Verfahrensansprüche 1 bis 11;
• Trocknen des Heißsiegelstriches
• Aufrollen der Papierbahn.

13. Heißsiegelstreichmasse, basierend auf einem heißsiegelfähigen Polymer, wobei die Heißsiegelstreichmasse ein Wachs enthält, das zwei Wachssorten umfasst, wobei die erste Wachssorte in disperser Phase vorliegt, einen Schmelzpunkt hat, der über der Temperatur einer aufzurollenden Papierbahn in einem Bereich von 105 bis 164 Grad Celsius liegt, und wobei die zweite Wachssorte einen Schmelzpunkt zwischen der maximalen Trocknungstemperatur der aufzurollenden Papierbahn und dem Schmelzpunkt der ersten Wachssorte hat.

14. Heißsiegelstreichmasse nach Anspruch 13, wobei der Heißsiegelstrich zusätzlich wenigstens eine der folgenden Komponenten enthält:
• die zweite Wachssorte, die einen niedrigeren Schmelzpunkt aufweist als die erste Wachssorte, wobei die zweite Wachssorte auf sekundären Fettsäure-Amid-Wachsen basiert;
• 5 % bis 40 % Gewichtsanteile eines plättchenförmigen Pigments auf Basis von Kaolin;
• 0,1 % bis 1 % Volumenanteile Acrylat Copolymer;
• 0,01 % bis 0,2 % Volumenanteile Fettalkohole;
• das heißsiegelfähige Polymer, das wenigstens aus Polyolefin oder Polypropylenethylen-Acrylat Polymeren, oder Polyethylen Polymeren besteht.

15. Anordnung zur Herstellung einer heißsiegelfähigen Papierbahn umfassend:
• Papiermaschine zur Herstellung einer Rohpapierbahn;
• Streichvorrichtung zum Auftrag einer Heißsiegelstreichmasse nach einem der Ansprüche 13 oder 14;
• Streichvorrichtung zum Auftrag einer Gegenseitenstreichmasse;
• Trocknungsvorrichtung;
• Aufroller zum Aufwickeln der Papierbahn.

## Claims

1. Method for producing a heat-sealable paper in which a heat-sealing coating, based on a heat-sealable polymer, is applied to a paper web and the paper web is subsequently rolled up onto the application of the heat-sealing coating, wherein
the heat-sealing coating contains wax of a first type of wax in a dispersed phase, **characterized in that**
the melting point of the first type of wax is above the maximum drying temperature of the paper web to be wound up and between 105 and 164 degrees Celsius, and
the wax contains a second type of wax whose melting point is chosen between the maximum drying temperature of the paper web to be wound up and the melting point of the first type of wax.

2. The method according to claim 1, wherein the melting point of the second type of wax is selected between the melting temperature of the heat-sealable polymer and the melting point of the first type of wax.

3. The method according to claim 1 or 2, wherein the melting point of the second type of wax is selected in a range of 86 to 164 degrees Celsius.

4. The method according to any one of claims 1 to 3, wherein, based on 100% by weight of the heat-sealable polymer, the weight fractions of the first type of wax are selected in a range from 2% to 25% by weight when the first type of wax is used alone, and in a range from 2% to 15% by weight when the first and second type of wax are used.

5. The method according to any one of claims 2 to 4, wherein the weight fraction of the second type of wax, based on 100% by weight of the polymer, is selected in the range 3% to 10%.

6. The method according to any one of the preceding claims, wherein as first or second type of wax, a wax based on ethylene acrylic acid or secondary fatty acid amide waxes are selected.

7. The method according to any one of the preceding claims, wherein the heat-sealing coating additionally contains 5% to 40% by weight of a platelet-shaped pigment, based on kaolin, based on 100% by weight of the heat-sealable polymer.

8. The method according to any one of the preceding claims, wherein the heat-sealing coating additionally contains 0.1% to 1% by weight of acrylate copolymer, based on 100% by weight of the heat-sealable polymer and/or the heat-sealing coating additionally contains 0.01% to 0.2% by volume of fatty alcohols, based on 100% by weight of the heat-sealable polymer.

9. The method according to any one of the preceding claims, wherein the heat-sealable polymer consists of at least polyolefin or polypropylene ethylene acrylate polymers, or polyethylene polymers.

10. The method according to any one of the preceding claims, wherein a front coat contains 20 to 80% by weight of a platelet-shaped pigment, based on kaolin, and 80 to 20% by weight of modified starch.

11. The method according to any one of the preceding claims, wherein the maximum drying temperature of the paper web to be rolled up is between 80 and 100 degrees Celsius.

12. Manufacturing method of a heat-sealable paper with the following method steps:
• production of a base paper in a paper machine with a basis weight of 30 g/m² to 150 g/m²;
• direct application of a heat-sealing coating according to any one of the method claims 1 to 11;
• drying the heat-sealing coating
• rolling up the paper web.

13. Heat-sealing coating composition, based on a heat-sealable polymer, wherein the heat-sealing coating composition contains a wax, comprising two types of wax,
wherein the first type of wax is in the disperse phase and has a melting point which is above the temperature of a paper web to be wound up in a range of 105 to 164 degrees Celsius, and wherein the second type of wax has a melting point between the maximum drying temperature of the paper web to be wound up and the melting point of the first type of wax.

14. The heat-sealing coating composition according to claim 13, wherein the heat-sealing coating additionally contains at least one of the following components:
• the second type of wax, which has a lower melting point than the first type of wax, wherein the second type of wax is based on secondary fatty acid amide waxes;
• 5% to 40% by weight of a platelet-shaped pigment based on kaolin;
• 0.1% to 1% by volume of acrylate copolymer;
• 0.01% to 0.2% by volume of fatty alcohols;
• the heat-sealable polymer which consists at least of polyolefin or polypropylene ethylene acrylate polymers, or polyethylene polymers.

15. Arrangement for producing a heat-sealable paper web, comprising:
• paper machine for producing a raw paper web;
• coating device for applying a heat-sealing coating composition according to any one of claims 13 or 14;
• coating device for applying a counter-side coating compound;
• drying device;
• winding unit for winding up the paper web.

## Revendications

1. Procédé pour la fabrication d'un papier thermoscellable selon lequel une couche de thermoscellage, à base d'un polymère thermoscellable, est appliquée sur une bande de papier et la bande de papier est enroulée après l'application de la couche de thermoscellage, dans lequel
la couche de thermoscellage en phase dispersée contient de la cire d'un premier type de cire, **caractérisé en ce que**
le point de fusion du premier type de cire est supérieur à la température de séchage maximale de la bande de papier à enrouler et compris entre 105 et 164 degrés Celsius, et
la cire contient un deuxième type de cire dont le point de fusion est choisi entre la température de séchage maximale de la bande de papier à enrouler et le point de fusion du premier type de cire.

2. Procédé selon la revendication 1, dans lequel le point de fusion du deuxième type de cire est choisi entre la température de fusion du polymère thermoscellable et le point de fusion du premier type de cire.

3. Procédé selon l'une quelconque des revendications 1 ou 2, dans lequel le point de fusion du deuxième type de cire est choisi dans une plage de 86 à 164 degrés Celsius.

4. Procédé selon l'une quelconque des revendications 1 à 3, dans lequel, par rapport à 100 % en poids du polymère thermoscellable, les pourcentages en poids du premier type de cire sont choisis dans une plage de 2 % à 25 % en poids lors de la seule utilisation du premier type de cire, et dans la plage de 2 % à 15 % en poids lors de l'utilisation du premier et du deuxième type de cire.

5. Procédé selon l'une quelconque des revendications 2 à 4, dans lequel le pourcentage en poids du deuxième type de cire par rapport à 100 % en poids du polymère est choisi dans la plage de 3 % à 10 %.

6. Procédé selon l'une quelconque des revendications précédentes, dans lequel une cire à base d'acide acrylique éthylénique ou de cires d'amide d'acide gras secondaire est choisie comme premier ou deuxième type de cire.

7. Procédé selon l'une quelconque des revendications précédentes, dans lequel la couche de thermoscellage contient par rapport à 100 % en poids du polymère thermoscellable en outre 5 % à 40 % en poids d'un pigment en forme de plaquette à base de kaolin.

8. Procédé selon l'une quelconque des revendications précédentes, dans lequel la couche de thermoscellage contient en outre 0,1 % à 1 % en poids de copolymère d'acrylate par rapport à 100 % en poids du polymère thermoscellable et/ou la couche de thermoscellage contient en outre 0,01 % à 0,2 % en volume d'alcools gras par rapport à 100 % en poids du polymère thermoscellable.

9. Procédé selon l'une quelconque des revendications précédentes, dans lequel le polymère thermoscellable est constitué au moins de polyoléfine ou de polymères éthlylène polypropylène-acrylate, ou de polymères de polyéthylène.

10. Procédé selon l'une quelconque des revendications précédentes, dans lequel une couche de face avant contient 20 à 80 % en poids d'un pigment en forme de plaquette à base de kaolin et 80 à 20 % en poids d'amidon modifié.

11. Procédé selon l'une quelconque des revendications précédentes, dans lequel la température de séchage maximale de la bande de papier à enrouler est comprise entre 80 et 100 degrés Celsius.

12. Procédé de fabrication d'un papier thermoscellable avec les étapes de procédé :
• fabrication d'un papier brut dans une machine à papier avec une masse surfacique de 30 g/m² à 150 g/m² ;
• application directe d'une couche de thermoscellage conformément à l'une quelconque des revendications 1 à 11 ;
• séchage de la couche de thermoscellage
• enroulement de la bande de papier.

13. Composition de couchage thermoscellable à base d'un polymère thermoscellable, la composition de couchage thermoscellable contenant une cire qui comprend deux types de cire, dans laquelle le premier type de cire est présent en phase dispersée, a un point de fusion qui est supérieur à la température d'une bande de papier à enrouler dans une plage de 105 à 164 degrés Celsius, et dans laquelle le deuxième type de cire a un point de fusion compris entre la température de séchage maximale de la bande de papier à enrouler et le point de fusion du premier type de cire.

14. Composition de couchage thermoscellable selon la revendication 13, dans laquelle la couche de thermoscellage contient en outre au moins l'un des composants suivants :
• le deuxième type de cire, qui présente un point de fusion inférieur au premier type de cire, dans lequel le deuxième type de cire est basé sur des cires d'amide d'acide gras secondaire ;
• 5 % à 40 % en poids d'un pigment en forme de plaquette à base de kaolin ;
• 0,1 % à 1 % en volume de copolymère d'acrylate ;
• 0,01 % à 0,2 % en volume d'alcools gras ;
• le polymère thermoscellable qui est constitué au moins de polyoléfine ou de polymères de polypropylène éthylène-acrylate, ou de polymères de polyéthylène.

15. Ensemble pour la fabrication d'une bande de papier thermoscellable comprenant :
• une machine à papier pour la fabrication d'une bande de papier brut ;
• un dispositif de couchage pour l'application d'une composition de couchage thermoscellable selon l'une quelconque des revendications 13 ou 14 ;
• un dispositif de couchage pour l'application d'une composition de couchage mutuelle ;
• un dispositif de séchage ;
• un enrouleur pour enrouler la bande de papier.
